# FASCICULE DE BREVET EUROPEEN

(11) **EP 0 315 926 B1**
(45) Date de publication et mention de la délivrance du brevet: **23.12.1992**
(21) Numéro de dépôt: 88118495.6
(22) Date de dépôt: 07.11.1988
(51) Int. Cl.: H01Q 15/14, H01Q 15/00

(54) **Procédé de report de motifs en cuivre sur un support parabolique en matériau composite**
Verfahren zur Transferierung von Kupfermotiven auf eine aus zusammengesetzten Materialien bestehende parabolische Unterlage
Process for transforming copper patterns on a parabolic support made of a composite material

(30) Priorité: 10.11.1987 FR 8715559
(43) Date de publication de la demande: 17.05.1989
(73) Titulaire: ALCATEL TELSPACE, 92734 Nanterre Cédex (FR)
(72) Inventeur: Van den Abbeele, Alfred, F-94300 Vincennes (FR); Hancali, Stéphane, F-95000 Cergy (FR)
(74) Mandataire: Weinmiller, Jürgen

(56) Documents cités:
- US-A- 2 692 190
- US-A- 3 984 598
- US-A- 4 154 788
- US-A- 4 479 131
- IEEE TRANSACTIONS ON ANTENNAS AND PROPAGATION, vol. AP-27, no. 4, juillet 1979, pages 466-473, IEEE, New York, US; V.D. AGRAWAL et al.: "Design of a dichroic cassegrain subreflector"
- ELECTRONICS LETTERS, vol. 17, no. 17, 20 août 1981, pages 612-614, IEEE, Stevenage, GB; E.A. PARKER et al.: "Rings as elements for frequency selective surfaces"

## Description

L'invention concerne un procédé de report de motifs en cuivre sur un support parabolique en matériau composite. Un tel support est utilisable, notamment, pour réaliser un réflecteur parabolique pour antenne.

Une antenne de type "parabolique" comprend, en effet, un réflecteur en forme de paraboloïde et une source placée au foyer de ce réflecteur.

Il existe dans l'art antérieur un grand nombre d'antennes et de réflecteurs de ce type, ainsi qu'un grand nombre de procédés de fabrication.

Ainsi le brevet d'invention français n° 2 302 603 décrit un procédé de fabrication d'un réflecteur parabolique d'antenne polarisée constitué par des segments étroits disposés côte-à-côte et dont la projection sur un plan normal à l'axe principal du réflecteur est une figure plane divisée en incréments étroits, dans lequel :
- on forme à partir d'un matériau en feuille relativement mince et flexible un ensemble de bandes courbes correspondant auxdits incréments, et disposées côte-a-côte dans la même ordre que ces incréments, chaque bande ayant un bord convexe et un bord opposé concave ;
- on déforme ces bandes transversalement à leur plan pour amener dans des positions contigües leurs bords adjacents, ce qui donne à ces bandes une courbure parabolique ;
- on réunit les bords contigus des bandes.

Un tel procédé de fabrication présente de nombreux inconvénients : Il est notamment long et fastidieux à mettre en oeuvre. Son coût d'exploitation est, de plus, élevé.

L'invention a pour objet de pallier de tels inconvénients.

Elle propose, à cet effet, un procédé de report de motifs en cuivre sur un support parabolique en matériau composite, caractérisé en ce que, lors de sept étapes successives :
- on réalise des motifs de cuivre sur une lame circulaire en aluminium par photogravure d'une couche de cuivre déposée par voie électrolytique,
- on plaque, à l'aide d'une presse, cette lame sur une forme parabolique correspondant à celle de la structure désirée, à une vitesse lente et constante, la lame étant positionnée pour que les motifs en cuivre soient situés du côté de la forme,
- on effectue un recuit de la lame,
- après séparation de la calote métallique ainsi obtenue et de la forme on solidarise cette calote métallique sur un support parabolique réalisé en matériau composite épousant la même configuration,
- on dissout alors l'aluminium en utilisant une solution d'acide,
- après la dissolution totale de l'aluminium on neutralise l'acidité par immersion dans une solution basique,
- on effectue alors un séchage final.

Avantageusement, ce procédé peut comporter une étape supplémentaire de dépôt d'un vernis incolore à la surface du support.

Un tel procédé présente de nombreux avantages : facilité de fabrication et d'installation, plus grande légèreté, performances améliorées, plus faible coût. De plus un tel procédé peut être automatisable.

Les caractéristiques et avantages de l'invention ressortiront d'ailleurs de la description qui va suivre, à titre d'exemple non limitatif, en référence aux figures annexées sur lesquelles :
- les figures 1 à 4 illustrent schématiquement le procédé de l'invention par des vues de coupe ;
- la figure 5 correspond à la figure 1 vue selon la flèche V.

Le procédé de l'invention comporte un certain nombre d'étapes successives, dans lesquelles :
- on réalise des motifs de cuivre sur une lame circulaire en aluminium, par photogravure classique d'une couche de cuivre déposée par voie électrolytique,
- on plaque, à l'aide d'une presse, cette lame sur une forme parabolique correspondant à celle de la structure désirée, la lame étant positionnée pour que les motifs en cuivre soient situés du côté de la forme. Lors de cette seconde étape, le glissement des motifs en surface de la lame, ainsi que la déformation de chacun d'eux est contrôlée ; la descente de la presse s'effectue en effet à une vitesse V lente et constante (par exemple inférieure à 2 mètres par minute). Comme représenté aux figures 1, 2 et 3, la lame 10 circulaire en aluminium, munie de motifs de cuivre 11, est d'abord fixée à un outil de presse 12 et positionnée au-dessus de la forme 13. Cette lame 10 est alors fixée en son milieu au sommet de la forme 13 à l'aide d'une pièce de maintien 14. Cette lame 10 est ensuite déformée à l'aide de l'outil de presse 12 à la vitesse V pour obtenir la réalisation représentée en figure 3 ;
- on effectue un recuit de la lame, pour éviter que les motifs ne reviennent par élasticité à leur forme initiale (du moins partiellement) ;
- après séparation de la calote métallique ainsi obtenue et de la forme 13 on solidarise, par exemple par collage, cette calote métallique sur un support parabolique 15, réalisé en matériau composite épousant la même configuration ;
- on dissout alors l'aluminium en utilisant une solution d'acide. Les motifs 11 restent alors collés à la surface du support parabolique 15 après l'élimination totale de l'aluminium, on obtient alors la réalisation représentée à la figure 4,
- après la dissolution totale de l'aluminium on neutralise l'acidité par immersion dans une solution basique ;
- on effectue alors un séchage final qui peut être suivi du dépôt sur l'ensemble d'un film de vernis incolore qui fixe le tout de manière définitive.

Les positions et les formes des motifs de cuivre sur le support en fin de procédé, correspondent respectivement à des positions et des formes préalablement déterminées sur le film photographique qui a permis de réaliser la photogravure de la planche d'aluminium. On peut effectuer éventuellement une correction préalable pour tenir compte des déformations inhérentes à l'enfoncement sur la forme 13, tel que réalisée en seconde étape.

Pour une réalisation avantageuse du procédé de l'invention on prend en compte les caractéristiques suivantes :
La lame en aluminium utilisée a, avantageusement, une épaisseur comprise entre 1 et 5 millimètres. Elle est réalisée en aluminium pur 99,9% recuit.

Durant la troisième étape le recuit a lieu, par exemple pendant 8 heures, à 300°C environ.

Le support parabolique 15 est réalisé en matériau composite c'est-à-dire par exemple en résine + tissu de verre, ou en "nid d'abeille".

Dans la cinquième étape, l'acide utilisé peut être par exemple de l'acide chlorhydrique.

La solution basique utilisée dans la sixième étape peut être par exemple une solution à 20% de carbonate de soude.

Le séchage de la septième étape peut avoir lieu entre 70°C et 80°C par exemple. Le vernis utilisé peut être un vernis polyuréthanne par exemple.

Les motifs de cuivre 11 considérés peuvent être des anneaux de cuivre dont les dimensions sont les suivantes :
- diamètre : supérieur à 1 millimètre ;
- largeur : supérieure à 0,1 millimètre ;
- épaisseur : comprise entre 0,1 et 0,5 millimètres ;
on peut ainsi avoir une lame d'aluminium 10 comme représenté à la figure 5.

On peut réaliser à l'aide du procédé de l'invention un réflecteur, dont le support parabolique est muni de tels anneaux, la projection de ces anneaux sur un plan perpendiculaire à l'axe principal du réflecteur formant des anneaux circulaires. Ce réflecteur a, par exemple, les dimensions suivantes :
- diamètre : 600 millimètres
- hauteur sur l'axe de symétrie : 85,7 millimètres
ce qui permet de travailler en transmission avec des fréquences de 6 GHz et 7 GHz, et en réflexion avec une fréquence de 11 GHz.

Le procédé de l'invention permet de reporter sur un support parabolique des motifs en cuivre de configuration précise, en des endroits déterminés avec précision.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi la calote métallique obtenue en fin de troisième étape peut servir de moule pour réaliser le support parabolique utilisé en quatrième étape.

Ainsi en réalisant successivement deux fois le procédé de l'invention, on peut reporter des motifs en cuivre sur la face interne (concave) et sur la face externe (convexe) du support parabolique.

## Revendications

1. Procédé de report de motifs en cuivre sur un support parabolique en matériau composite, caractérisé en ce que, lors de sept étapes successives :
- on réalise des motifs de cuivre (11) sur une lame (10) circulaire en aluminium par photogravure d'une couche de cuivre déposée par voie électrolytique ;
- on plaque, à l'aide d'une presse, cette lame (10) sur une forme parabolique (13) correspondant à celle de la structure désirée, la lame (10) étant positionnée pour que les motifs en cuivre (11) soient situés du côté de la forme, la descente de la presse (12) s'effectuant à une vitesse (V) lente et constante ;
- on effectue un recuit de la lame gravée ;
- après séparation de la calote métallique ainsi obtenue et de la forme (13) on solidarise cette calote métallique sur un support parabolique (15), réalisé en matériau composite, épousant la même configuration,
- on dissout alors l'aluminium en utilisant une solution d'acide ;
- après la dissolution totale de l'aluminium, on neutralise l'acidité par immersion dans une solution basique ;
- on effectue alors un séchage final.

2. Procédé selon la revendication 1, caractérisé en ce que le séchage final est suivi du dépôt d'un vernis incolore, sur la surface du support (15) pour fixer le tout de manière définitive.

3. Procédé selon l'une quelconque des revendications 1 ou 2, caractérisé en ce que dans la deuxième étape, on fixe le milieu de la lame circulaire (10) au sommet de la forme (13) à l'aide d'une pièce de maintien (14).

4. Procédé selon l'une quelconque des revendications précédentes, caractérisé en ce que la lame (10) est réalisée en aluminium pur 99,9% recuit et qu'elle a une épaisseur comprise entre 1 et 5 millimètres.

5. Procédé selon l'une quelconque des revendications précédentes, caractérisé en ce que durant la troisième étape le recuit a lieu pendant environ 8 heures, à 300°C à peu près.

6. Procédé selon l'une quelconque des revendications précédentes, caractérisé en ce que, dans la cinquième étape, l'acide utilisé est de l'acide chlorhydrique.

7. Procédé selon l'une quelconque des revendications précédentes, caractérisé en ce que le support parabolique (15) est réalisé en résine + tissus de verre.

8. Procédé selon l'une quelconque des revendications précédentes, caractérisé en ce que la calote métallique obtenue en fin de troisième étape sert de moule pour réaliser le support parabolique.

9. Procédé selon l'une quelconque des revendications précédentes, caractérisé en ce que la solution basique utilisée dans la sixième étape est une solution à 20% de bicarbonate de soude.

10. Procédé selon l'une quelconque des revendications précédentes, caractérisé en ce que le séchage de la septième étape a lieu entre 70°C et 80°C.

11. Procédé selon l'une quelconque des revendications 2 à 10, caractérisé en ce que le vernis utilisé est un vernis polyuréthanne.

12. Procédé selon l'une quelconque des revendications précédentes, caractérisé en ce que les motifs de cuivre sont des anneaux qui ont les dimensions suivantes :
- diamètre : supérieur à 1 millimètre ;
- largeur : supérieure à 0,1 millimètre ;
- épaisseur : comprise entre 0,1 et 0,5 millimètres.

13. Procédé selon l'une quelconque des revendications précédentes, caractérisé en ce que on réalise deux fois les sept étapes successives pour obtenir un support parabolique recouvert de motifs de cuivre à la fois sur sa face externe et sur sa face interne.

14. Procédé selon l'une quelconque des revendications précédentes, caractérisé en ce que le support obtenu est un réflecteur parabolique.

## Claims

1. Method of transferring copper patterns to a parabolic composite material support characterised in that, during seven consecutive stages:
- copper patterns (11) are formed on a circular aluminium sheet (10) by etching a layer of electrolytically deposited copper;
- the sheet (10) is pressed onto a parabolic former (13) representing the desired structure, the sheet (10) being so positioned that the copper patterns (11) are on the side towards the former, the press (12) being operated at a slow and constant speed (V);
- the etched sheet is annealed;
- after separation of the resulting metal dome and the former (13) the metal dome is fastened to a parabolic composite material support (15) having the same configuration,
- the aluminium is dissolved using an acid solution;
- after the aluminium is totally dissolved, the acid is neutralised by immersion in a basic solution;
- final drying is carried out.

2. Method according to claim 1 characterised in that final drying is followed by the application of a clear varnish to the surface of the support (15) to fix everything definitively.

3. Method according to claim 1 or claim 2 characterised in that during the second stage the centre of the circular sheet (10) is fixed to the top of the former (13) by a holding part (14).

4. Method according to any one of the preceding claims characterised in that the sheet (10) is made from annealed 99.9% pure aluminium and has a thickness between 1 and 5 millimetres.

5. Method according to any one of the preceding claims characterised in that during the third stage annealing is carried out for approximately eight hours at approximately 300°C.

6. Method according to any one of the preceding claims characterised in that the acid used in the fifth stage is hydrochloric acid.

7. Method according to any one of the preceding claims characterised in that the parabolic support (15) is made from resin + woven glass fibre mat.

8. Method according to any one of the preceding claims characterised in that the metal dome obtained at the end of the third stage is employed as a mould to produce the parabolic support.

9. Method according to any one of the preceding claims characterised in that the basic solution used in the sixth stage is a 20% solution of sodium bicarbonate.

10. Method according to any one of the preceding claims characterised in that drying is carried out in the seventh stage at between 70°C and 80°C.

11. Method according to any one of claims 2 to 10 characterised in that the varnish is a polyurethane varnish.

12. Method according to any one of the preceding claims characterised in that the copper patterns are rings with the following dimensions:
- diameter : greater than 1 millimetre;
- width : greater than 0.1 millimetre;
- thickness : between 0.1 and 0.5 millimetres.

13. Method according to any one of the preceding claims characterised in that the seven consecutive stages are carried out twice in succession to obtain a parabolic support covered with copper patterns on its outside surface and on its inside surface.

14. Method according to any one of the preceding claims characterised in that the support obtained is a parabolic reflector.

## Patentansprüche

1. Verfahren zur Übertragung von Kupfermotiven auf einen Parabolträger aus Verbundwerkstoff, dadurch gekennzeichnet, daß in sieben aufeinanderfolgenden Schritten:
- Kupfermotive (11) auf einer kreisförmigen Aluminiumlamelle (10) durch Photogravur einer elektrolytisch aufgebrachten Kupferschicht erzeugt werden,
- mittels einer Presse diese Lamelle (10) auf eine Parabolform (13) aufplattiert wird, die der der gewünschten Struktur entspricht, wobei die Lamelle (10) so angeordnet wird, daß die Kupfermotive (11) sich auf der Seite der Form befinden, wobei die Presse (12) mit einer langsamen und konstanten Geschwindigkeit (V) abgesenkt wird,
- die gravierte Lamelle ausgeheizt wird,
- nach der Trennung der so erhaltenen Metallkalotte und der Form (13) diese Metallkalotte auf einem Parabolträger (15) befestigt wird, der aus Verbundwerkstoff der gleichen Form hergestellt wurde,
- das Aluminium dann aufgelöst wird, indem eine Säurelösung verwendet wird,
- nach der totalen Auflösung des Aluminiums die Säure durch Eintauchen in eine basische Lösung neutralisiert wird,
- dann ein endgültiges Trocknen durchgeführt wird.

2. Verfahren nach Anspruch 1, dadurch gekennzeichnet, daß nach dem endgültigen Trocknen ein farbloser Lacks auf die Oberfläche des Trägers (15) aufgebracht wird.

3. Verfahren nach einem beliebigen der Ansprüche 1 und 2, dadurch gekennzeichnet, daß die Mitte der kreisförmigen Lamelle (10) an der Spitze der Form (13) mittels eines Haltestücks (14) befestigt wird.

4. Verfahren nach einem beliebigen der vorhergehenden Ansprüche, dadurch gekennzeichnet, daß die Aluminiumlamelle (10) aus 99,9%-prozentig reinem Aluminium besteht und daß sie eine Dicke zwischen 1 und 5 Millimeter aufweist.

5. Verfahren nach einem beliebigen der vorhergehenden Ansprüche, dadurch gekennzeichnet, daß während des dritten Schritts während etwa 8 Stunden bei etwa 300°C ausgeheizt wird.

6. Verfahren nach einem beliebigen der vorhergehenden Ansprüche, dadurch gekennzeichnet, daß im fünften Schritt die verwendete Säure Chlorhydridsäure ist.

7. Verfahren nach einem beliebigen der vorhergehenden Ansprüche, dadurch gekennzeichnet, daß der Parabolträger (15) aus Harz-Glasgewebe besteht.

8. Verfahren nach einem beliebigen der vorhergehenden Ansprüche, dadurch gekennzeichnet, daß die am Ende des dritten Schritts erhaltene Metallkalotte als Gußform dient, um den Parabolträger herzustellen.

9. Verfahren nach einem beliebigen der vorhergehenden Ansprüche, dadurch gekennzeichnet, daß die im sechsten Schritt verwendete basische Lösung eine 20%-Lösung von Natriumbikarbonat ist.

10. Verfahren nach einem beliebigen der vorhergehenden Ansprüche, dadurch gekennzeichnet, daß das Trocknen während des siebten Schritts zwischen 70°C und 80°C geschieht.

11. Verfahren nach einem beliebigen der Ansprüche 2 bis 10, dadurch gekennzeichnet, daß der verwendete Lack ein Polyurethanlack ist.

12. Verfahren nach einem beliebigen der vorhergehenden Ansprüche, dadurch gekennzeichnet, daß die Kupfermotive Ringe sind, deren Maße die folgenden sind:
- Durchmesser: größer als 1 Millimeter
- Breite : größer als 0,1 Millimeter
- Dicke : zwischen 0,1 und 0,5 Millimeter.

13. Verfahren nach einem beliebigen der vorhergehenden Ansprüche, dadurch gekennzeichnet, daß zweimal hintereinander die sieben aufeinanderfolgenden Schritte durchgeführt werden, um einen Parabolträger zu erhalten, der mit Kupfermotiven sowohl auf seiner Außenseite als auch auf seiner Innenseite bedeckt ist.

14. Verfahren nach einem beliebigen der vorhergehenden Ansprüche, dadurch gekennzeichnet, daß der erhaltene Träger ein Parabolspiegel ist.
